# FASCICULE DE BREVET EUROPEEN

(11) **EP 2 171 802 B1**
(45) Date de publication et mention de la délivrance du brevet: **01.12.2010**
(21) Numéro de dépôt: 08836316.3
(22) Date de dépôt: 08.07.2008
(51) Int. Cl.: H01R 4/62

(54) **ASSEMBLAGE SOUDE D'UN CABLE ET D'UN SUPPORT**
GESCHWEISSTE KABEL- UND HALTERANORDNUNG
CABLE AND HOLDER WELDED ASSEMBLY

(30) Priorité: 13.07.2007 FR 0705086
(43) Date de publication de la demande: 07.04.2010
(73) Titulaire: Leoni Wiring Systems France, 78180 Montigny le Bretonneux (FR)
(72) Inventeur: HENRY, Koupaïa, F-78390 Bois d'Arcy (FR); MOLY, José, F-31150 Gratentour (FR); ROULAND, Hervé, F-78310 Maurepas (FR)
(74) Mandataire: Eidelsberg, Olivier Nathan
(86) Numéro de dépôt international: PCT/FR2008/000984
(87) Numéro de publication internationale: WO 2009/043982

(56) Documents cités:
- WO-A-2006/134108
- DE-A1- 19 727 314
- DE-A1- 19 845 098
- DE-B3-102005 030 248
- FR-A- 2 723 483
- FR-A- 2 888 661
- GB-A- 1 329 634
- US-A1- 2006 292 922

## Description

La présente invention se rapporte aux assemblages soudés d'un câble à plusieurs brins en un premier métal et d'un support en un deuxième métal différent du premier. L'un des deux métaux est notamment du cuivre, de l'aluminium ou l'un de leurs alliages.

On connaît déjà par exemple de US 2006/0292922 le fait d'assembler un câble et un support par sertissage du support autour du câble. Le support y entoure complètement les brins du câble. Il n'est pas prévu de les assembler par soudure, ce qui d'ailleurs, compte tenu de l'entourage complet par le support n'est pas possible.

Il est déjà connu par exemple de FR 2888661 d'assembler un câble de cuivre à un barreau d'aluminium par soudure par friction, par ultrasons ou autres. Mais on constate que la soudure se détruit rapidement.

L'invention pallie cet inconvénient par un assemblage suivant la revendication 1, des perfectionnements étant définis aux sous revendications.

En remplissant les interstices entre les brins et/ou entre les brins et le support d'une matière inerte, on améliore la résistance à long terme de la soudure entre les brins et le support. En effet, on empêche qu'ait lieue une réaction électrochimique entre le matériau constituant le ou les brins et le matériau du support en disposant entre eux un matériau dont le potentiel électrochimique par rapport aux potentiels électrochimiques des deux matériaux est tel qu'il ne peut pas y avoir de corrosion qui se développe ou que seule une corrosion infime se développe. Ainsi la corrosion n'attaque pas entre les brins et il s'avère que lutter contre la corrosion au niveau des interstices a pour effet de faire en sorte que la soudure tienne bien au niveau du contact entre les brins et le support.

De préférence, la matière inerte a une viscosité faible, par exemple inférieure à 500 mPa.s, notamment inférieure à 100 mPa.s.

Ainsi, lors de la soudure, la matière emplit rapidement les interstices avant de durcir, de sorte que de l'air, favorable à la corrosion ne peut pas rester dans ces interstices.

De préférence, la matière inerte est l'étain.

Ainsi, les brins sont bien protégés par l'étain apporté qui s'est répandu par capillarité entre les brins. La protection est meilleure que dans le cas d'une simple étanchéité extérieure. La circulation des ions en présence d'humidité est empêchée.

De préférence, la soudure est une soudure sans apport de matière, c'est-à-dire qu'il ne s'agit pas d'une brasure. En particulier la soudure est à ultrason ou à friction.

On a maintenant compris que la destruction de la soudure provient du potentiel électrochimique différent entre les deux métaux. En présence d'humidité, il se produit une oxydation rapide qui entraîne la destruction de la soudure. Suivant l'invention, on évite cette réaction en empêchant l'humidité d'arriver dans les zones soudées. Il ne suffit pas à cet effet de rendre étanche les zones de soudure car l'humidité peut remonter entre les brins du câble en le premier métal, notamment en cuivre. En revanche le remplissage des interstices suivant l'invention réalise à la fois l'étanchéité extérieure de la soudure et un barrage à la remontée d'humidité entre les brins, ce qui met la soudure bien à l'abri de toute réaction chimique.

De préférence, la matière inerte est introduite de telle manière que celle-ci dépasse de la zone de soudure.

En général, le câble est en le premier métal, notamment en cuivre et le support est en le deuxième métal notamment en aluminium.

Cette protection peut être complétée par un manchon rétractable, notamment.en matière plastique, ou un vernis ou autre revêtement isolant.

On effectue le remplissage ou l'étamage à la manière habituelle en recouvrant la zone de soudure d'un flux désoxydant, puis en faisant fondre l'étain sur et dans les parties souhaitées.

Lorsque les soudures concernent des câbles et barreaux de grande section, on élève l'ensemble rapidement en température par exemple par réchauffement par induction, par résistance électrique ou au chalumeau ou bien par étamage à la vague ou sous un flux d'air chaud supérieur à 230°C.

Au dessin annexé, donnés uniquement à titre d'exemple :
la figure 1 est une vue en plan d'un assemblage soudé avant étamage, tandis que
les figures 2 et 3 représentent le même assemblage après étamage, et
la figure 4 est une vue en coupe transversale suivant la ligne A-A de la figure 3.

L'assemblage soudé représenté à la figure 1, comprend un câble 1 à plusieurs brins 6 en cuivre, dont une zone de soudure est soudée à une zone de soudure d'un support 3 constitué d'un barreau d'aluminium, la soudure des deux zones s'effectuant à un interface 2.

La figure 3 montre que les zones de soudure formant l'interface 2 ainsi qu'une zone 4 du câble voisine de la zone de soudure sont revêtues d'une couche 5 d'étain.

La zone 4 a une longueur, décomptée suivant la direction longitudinale du câble 1, supérieure à 0,1 mm.

La partie du câble 1 se trouvant au-dessus (tel que vu aux figures) de l'interface 2 et la partie du barreau 3 se trouvant en dessous de l'interface 2 sont entièrement recouvertes de la couche d'étain. En outre, cette couche d'étain recouvre une partie 4 supplémentaire du câble et une partie supplémentaire du barreau. On pourrait également prévoir de ne recouvrir de la couche d'étain que la partie du câble 1 se trouvant au-dessus de l'interface 2 et pas la partie du barreau 3 en dessous de l'interface 2. De même la couche d'étain pourrait ne recouvrir que la partie 4 supplémentaire du câble et pas de partie supplémentaire du barreau.

Tous les brins de cuivre sont recouverts d'étain. Il n'y a pas de circulation électrique possible du cuivre vers l'aluminium, et ce même si l'aluminium n'est pas recouvert.

Comme on le voit bien à la figure 4, les interstices 7 entre les brins 6 du câble 1 et les interstices 8 entre les brins du câble et le support sont emplis d'une matière inerte d'un point de vue de la corrosion vis-à-vis des deux métaux du câble et du support 3, c'est-à-dire que le potentiel électrochimique de la matière inerte (ici l'étain) par rapport à celui de chacun des métaux est tel que la corrosion ne peut avoir lieu ou est infime.

On peut également prévoir comme matière inerte, une résine dite anaérobie.

Après soudure par ultrasons des deux parties métalliques (les brins du câble et le support), on apporte la matière inerte par soudure (étamage classique) dans le cas d'un troisième métal tel que l'étain, l'étain liquide pénétrant ainsi entre les interstices puis se solidifiant après refroidissement. Dans le cas d'une résine anaérobie, on introduit à température la résine liquide qui s'écoule dans les interstices et on la laisse prendre en masse pour ainsi être fixée.

Aucun air ne subsiste dans les interstices qui sont complètement rempli de la matière inerte.

De préférence, la matière inerte métallique, telle que l'étain, a une viscosité à la température de soudure qui est inférieure ou égale à 100 mPa.s.

De préférence, la matière inerte anaérobie a une viscosité à la température ambiante qui est inférieure ou égale à 500 mPa.s.

En particulier, la résine anaérobie peut être de la LOCTITE (résine acrylique ex:mathacrylate monomère).

Comme on le voit bien aux figures, des brins (les brins de base à la figure) sont en contact avec le support suivant une ligne droite correspondant à la surface plane et plate du support. Le support n'entoure pas le câble. Seule les brins de la rangée inférieure sont en contact de soudure avec le support. Malgré cela, la fixation par soudure des deux éléments (câble et support) a une longue durée de vie.

## Revendications

1. Assemblage comportant un câble à plusieurs brins, qui est en un premier métal et qui a une surface enveloppe extérieure, et un support, qui est en un deuxième métal et qui a une surface extérieure, une partie seulement de la surface enveloppe extérieure étant en contact suivant un interface de soudure avec la surface extérieure du support, l'interface de soudure, dans une coupe transversalement à la direction longitudinale du câble étant une ligne ouverte, c'est à dire que le dit un interface de soudure n'entoure pas complètement la surface enveloppe extérieure, au moins un interstice étant formé entre les brins du câble et/ou entre les brins du câble et le support, l'assemblage étant **caractérisé en ce que** le ou les interstices sont emplis d'une matière de remplissage inerte d'un point de vue de la corrosion, c'est à dire une matière dont le potentiel électrochimique par rapport aux potentiels électrochimiques des premier et deuxième métaux est tel qu'il ne peut pas se développer de réaction chimique engendrant une corrosion ou que seule une infime corrosion peut se développer.

2. Assemblage suivant la revendication 1, **caractérisé en ce que** l'interface de soudure est, dans une coupe transversalement à la direction longitudinale du câble, une ligne droite.

3. Assemblage suivant la revendication 1 ou 2, **caractérisé en ce que** la matière inerte a, à 1 état liquide, une viscosité inférieure à 100 mPa.s, notamment à la température de fusion de la matière.

4. Assemblage suivant la revendication 1, 2 ou 3, **caractérisé en ce que** la matière inerte comporte de l'étain.

5. Assemblage suivant l'une des revendications 1 à 3, **caractérisé en ce que** la matière inerte est une résine dite anaérobie.

6. Assemblage suivant la revendication 5, **caractérisé en ce que** la matière inerte a une viscosité inférieure ou égale à 500 mPa.s. à l'état liquide, notamment à la température ambiante.

7. Assemblage suivant l'une des revendications 1 à 6, **caractérisé en ce que** le premier métal est le cuivre et le deuxième métal est l'aluminium.

8. Assemblage suivant l'une des revendications 1 à 7, **caractérisé en ce que** de préférence, la matière inerte est introduite de telle manière que celle-ci dépasse de la zone de soudure.

9. Assemblage suivant l'une des revendications précédentes, **caractérisé en ce que** la soudure est une soudure sans apport de matière.

10. Assemblage suivant la revendication 8, **caractérisé en ce que** la soudure est à ultrason ou à friction.

## Claims

1. Assembly comprising a cable with several strands, which is made from a first metal and which has an outer casing surface and a support which is made from a second metal and which has an outer surface, wherein only one part of the outer casing surface is in contact along a welding interface with the outer surface of the support, the welding interface in a cross section transverse to the longitudinal direction of the cable being an open line, that is the said one welding interface does not completely surround the outer casing surface, at least one interstice being formed between the strands of the cable and/or between the strands of the cable and the support, the assembly being **characterised in that** the interstice or interstices are filled with an inert filling material from the point of view of corrosion, that is material for which the electrochemical potential relative to the electrochemical potentials of the first and second metals is such that corrosion cannot develop from a chemical reaction or only a negligible amount of corrosion can develop.

2. Assembly according to claim 1, **characterised in that** the welding interface, in a cross section transverse to the longitudinal direction of the cable, is a straight line.

3. Assembly according to claim 1 or 2, **characterised in that** the inert material, in a liquid state, has a viscosity of less than 100 mPa, particularly at the fusion temperature of the material.

4. Assembly according to claim 1, 2 or 3, **characterised in that** the inert material comprises tin.

5. Assembly according to any one of claims 1 to 3, **characterised in that** the inert material is an anaerobic resin.

6. Assembly according to claim 5, **characterised in that** the inert material has a viscosity that is lower than or equal to 500 mPa in the liquid state, in particular at ambient temperature.

7. Assembly according to any one of claims 1 to 6, **characterised in that** the first metal is copper and the second metal is aluminium.

8. Assembly according to any one of claims 1 to 7, **characterised in that** preferably the inert material is introduced such that the latter projects beyond the welding zone.

9. Assembly according to any one of the preceding claims, **characterised in that** the welding consists of welding without using additional material.

10. Assembly according to claim 8, **characterised in that** the welding is ultrasonic welding or friction welding.

## Patentansprüche

1. Anordnung, umfassend ein Kabel mit mehreren Adern, das aus einem ersten Metall besteht und eine äußere Hüllfläche besitzt, und einen Träger, der aus einem zweiten Metall besteht und eine Außenfläche besitzt, wobei nur ein Teil der äußeren Hüllfläche entsprechend einer Schweiß-Zwischenfläche die Außenfläche des Trägers berührt, wobei die Schweiß-Zwischenfläche in einem senkrecht zur Längsrichtung des Kabels verlaufenden Schnitt eine offene Linie ist, das heißt, dass die genannte eine Schweiß-Zwischenfläche die äußere Hüllfläche nicht vollständig umgibt, wobei zumindest ein Zwischenraum zwischen den Adern des Kabels und/oder zwischen den Adern des Kabels und dem Träger gebildet ist, **dadurch gekennzeichnet, dass** der oder die Zwischenräume mit einem im Hinblick auf Korrosion inerten Füllstoff gefüllt sind, das heißt, einem Stoff, dessen elektrochemisches Potenzial gegenüber den elektrochemischen Potenzialen des ersten und des zweiten Metalls dergestalt ist, dass sich keine chemische Reaktion, die eine Korrosion hervorruft, entwickeln kann oder dass sich nur eine sehr schwache Korrosion entwickeln kann.

2. Anordnung nach Anspruch 1, **dadurch gekennzeichnet, dass** die Schweiß-Zwischenfläche in einem senkrecht zur Längsrichtung des Kabels verlaufenden Schnitt eine gerade Linie ist.

3. Anordnung nach Anspruch 1 oder 2, **dadurch gekennzeichnet, dass** der inerte Stoff im flüssigen Zustand, insbesondere bei der Schmelztemperatur des Stoffes, eine Viskosität von weniger als 100 mPa.s aufweist.

4. Anordnung nach Anspruch 1, 2 oder 3, **dadurch gekennzeichnet, dass** der inerte Stoff Zinn enthält.

5. Anordnung nach einem der Ansprüche 1 bis 3, **dadurch gekennzeichnet, dass** der inerte Stoff ein sogenanntes anaerobes Harz ist.

6. Anordnung nach Anspruch 5, **dadurch gekennzeichnet, dass** der inerte Stoff im flüssigen Zustand, insbesondere bei Umgebungstemperatur, eine Viskosität von kleiner oder gleich 500 mPa.s aufweist.

7. Anordnung nach einem der Ansprüche 1 bis 6, **dadurch gekennzeichnet, dass** das erste Metall Kupfer ist und das zweite Metall Aluminium ist.

8. Anordnung nach einem der Ansprüche 1 bis 7, **dadurch gekennzeichnet, dass** der inerte Stoff vorzugsweise so zugeführt wird, dass dieser über den Schweißbereich heraustritt.

9. Anordnung nach einem der vorangehenden Ansprüche, **dadurch gekennzeichnet, dass** der Schweißvorgang ein Schweißvorgang ohne Zugabe von Material ist.

10. Anordnung nach Anspruch 8, **dadurch gekennzeichnet, dass** der Schweißvorgang durch Ultraschallschweißen oder Reibschweißen erfolgt.
